# EUROPÄISCHE PATENTSCHRIFT

(11) **EP 1 473 097 B1**
(45) Veröffentlichungstag und Bekanntmachung des Hinweises auf die Patenterteilung: **25.06.2008**
(21) Anmeldenummer: 04090165.4
(22) Anmeldetag: 26.04.2004
(51) Int. Cl.: B21D 53/26

(54) **Verfahren zur Herstellung von Radschüsseln**
Method of forming disk wheels
Procédé de fabrication de disques de roue

(30) Priorität: 30.04.2003 DE 10320688
(43) Veröffentlichungstag der Anmeldung: 03.11.2004
(73) Patentinhaber: Kronprinz GmbH, 42697 Solingen (DE)
(72) Erfinder: Atts, Bruno, 42699 Solingen (DE)
(74) Vertreter: Meissner, Peter E.

(56) Entgegenhaltungen:
- DE-C- 493 472
- FR-A- 1 102 434
- GB-A- 745 467
- US-A- 1 399 951

## Beschreibung

Die Herstellung von Schüsseln für Kraftfahrzeugräder wird in der Regel aus Platinen vorgenommen, die wiederum aus Bandmaterial oder Breitflachstahl ausgestanzt oder ausgebrannt werden. Bei dieser Herstellungsart ist der Materialabfall sehr hoch und liegt bei ca. 35 bis 40%.

Um diese sehr hohe Materialverschwendung zu reduzieren, ist von verschiedenen Räderherstellern versucht worden diese Teile aus zylindrischen Bandagen herzustellen. Umgesetzt worden ist dies bisher nur mit einem sehr aufwendigen 2 Stufen Orbital-Pressverfahren.

Hierbei wird zunächst eine zylindrische Bandage hergestellt, aus der dann durch orbitales Pressen eine Kalotte hergestellt wird. In einem zweiten orbitalen Pressschritt wird der Schüsselboden (Nabenflansch) vorgebildet. Anschließend erfolgt in herkömmlicher Weise die Fertigstellung der Schüssel.

Da dieses Verfahren vorwiegend auf Materialstauchen basiert, sind hierfür sehr hohe Kräfte erforderlich, so dass dies nur mit einem sehr hohen Investitionsaufwand realisiert werden kann.

Ein anderes Verfahren ist das Auswalzen und Verschweißen eines vollen Kreisringes.

Dieses Konzept ist aus den DE-PS 493 472 und US 1 399 951 bekannt.

Beim Verfahren nach der DE-PS 493 472 wird ausgehend von einem Flacheisen, also einem rechteckigem Streifen, durch Walzen zwischen Kegelwalzen der Streifen nach einer Kante hin verjüngt und gleichzeitig gerundet. Hierdurch entsteht ein offener flacher Kreisring, dessen Enden dann miteinander verschweißt werden. Das Fertigformen der Schüssel erfolgt dann in einem Press- oder Ziehverfahren.

Beim Verfahren nach der US-PS 1 399 951 wird ein rechteckiger Streifen durch Walzen zwischen zylindrischen Walzen erzeugt, wobei die Walzen so zueinander angestellt werden, dass das Blech an einer Seite um so vieles mehr ausgewalzt wird, dass durch das Längen und Biegen ein offener, flacher Kreisring mit einem konischen Querschnitt entsteht. Die Enden des flachen Kreisrings stoßen auf einander. Wird ein etwas kürzerer Streifen eingesetzt entsteht zwischen den Enden des Kreisringes ein Spalt. Durch das Zusammenführen und Schweißen der Enden entsteht eine schalenförmige Form. Bei diesem Verfahren kann die Nabenflanschseite wie auch die Schüsselrandseite im gleichen Walzvorgang hergestellt werden. Vor dem Schweißen entspricht der hergestellte Querschnitt der Fertigkontur der Schüssel. Nach dem Schweißen wird ein Richten oder leichtes Umformen (konkave oder konvexe Form) in einem Presswerkzeug vorgeschlagen.

Bei beiden Verfahren erfolgt die Materialumformung vorwiegend durch Walzen.

Der Erfindung liegt die Aufgabe zugrunde das Herstellungsverfahren zu vereinfachen.

Gelöst wird diese Aufgabe erfindungsgemäß durch ein Verfahren zum Herstellen einer Radschüssel mit den Merkmalen des Patentanspruchs 1.

Bei der herkömmlichen Radschüsselherstellung wird die runde Platine in einer Fließdrückmaschine umgeformt. Hierbei wird der Schüsseltopf vom Boden (Nabenflansch) bis zum Rand konisch abgestreckt (verjüngt). Der Grund für das Abstrecken ist:
Gewichtsreduzierung des Bauteils
Verfestigung des Materials durch Kaltumformung

Bei dem erfindungsgemäßen Verfahren wird die Verjüngung bzw. die Kaltverfestigung des Materials bereits im Streifen, vor der ersten Umformung, durch Walzen erreicht. Der Streifen wird mittels konischer Walzen einseitig gelängt, so dass ein bogenförmiges Teil entsteht. Wesentlicher Unterschied zum Stand der Technik ist aber, dass kein Kreisring hergestellt wird, mit einem Umfang von nahezu 360° ,sondern ein Teilkreisring, dessen Umfang zwischen 130°-310° liegt, vorzugsweise bei 180°.

Anschließend wird dieser Tellkreisring durch Runden zu einem geschlossenen Ring umgeformt, wobei dadurch gleich eine konische Bandage entsteht, die anschließend geschweißt wird.
Aus der auf diese Weise hergestellten Bandage lässt sich durch einfache Pressoperationen sowohl der Schüsselboden (Nabenflansch) als auch der Schüsseltopf umformen. Die Voraussetzung für die Schüsselbodenumformung ist, dass dieser Bereich bereits vorgeformt ist, d.h. beim Walzen des Streifens zwischen den konischen Walzen erfolgt eine Materialdickenverjüngung an der äußeren Seite des Streifens je nach gewünschter Umformung zwischen 20% und 50%. In Abhängigkeit davon liegt der Umfang des Teilkreisringes zwischen 130°und 310°.

Die weitere Arbeitsfolge entspricht der gegenwärtigen Fertigungsmethode

Der Effekt des neuen Verfahrens ist, verglichen mit den derzeitig praktizierten Verfahren, eine Materialersparnis von ca. 38%.

Das erfindungsgemäße Verfahren soll nachfolgend an Hand der Zeichnungen an einem konkreten Beispiel erläutert werden, wobei die Herstellung für eine LWR Schüssel der Abmessung 22,5 x 9,00 beschrieben ist.

Wie sich aus der Figur 1 ergibt, ist das Ausgangsprodukt ein Streifen vom Coil oder aus Breüfiachstahl der angegebenen Abmessung. Dieser wird durch Kegelwalzen konisch ausgewalzt und dabei gleichzeitig zu einem Bogen oder Teilkreisring verformt.

Durch das konische Auswalzen des Materials entsteht auf der äußeren Faser des Streifens (R=540) eine größere Länge als an der inneren Faser (r340), wodurch das Biegen des Streifens zu einem Bogen erleichtert wird. Vorzugsweise hat der Teilkreisring einen Umfang von *180°,* auf jeden Fall aber deutlich weniger als 360° (Fig.2).

Durch Runden des Teilkreisringes zu einem geschlossenen Ring entsteht eine konische Bandage (Fig.3).
Die Biegerollen an der Rundemaschine müssen wegen der unterschiedlichen Umlaufgeschwindigkeiten an der inneren und äußeren Faser des bogenförmigen Streifens konisch ausgelegt sein und unter einem bestimmten Winkel zueinender stehen.

Das Schweißen (Abbrennstumpf-, Gleichstrompress- oder andere Schweißverfahren) sowie das Entgraten und Nachrunden der Teile erfolgt ähnlich wie bei der Feigenherstellung (Fig.4).

In der konischen Bandage wird unter einer Presse der Schüsselboden (Nabenflansch) vorgepresst und der Radius zwischen dem Schüsselboden und dem Schüsseltopf dem Fertigmaß entsprechend ausgeführt (Fig.5).

Das Umlegen des Schüsselbodens kann unter einer Presse oder auf einer Fließdrückmaschine erfolgen.

Das Umlegen unter einer Presse ist ohne größere Probleme durchführbar, da durch das Fertigen der Teile aus einer konischen Bandage der Schüsselboden (Nabenflansch) bereits zu ca. 30% - 60% vorgeformt ist.

Das Fertigpressen des Nabenflansches kann in der konischen Bandage auch in einer Pressoperation direkt erfolgen.

Das Fertigstellen des Schüsselbodens (Nabenflansch) auf einer Fließdrückmaschine würde den zusätzlichen Effekt des Kaltverfestigens in diesem Bereich mit sich bringen welches zu einer Lebensdauerverbesserung des Rades führt.

Eine Reduzierung der Wandstärke des Einsatzmaterials wäre möglich und würde:
a eine Gewichtserleichterung des Bauteils,
b eine weitere Materialeinsparung
mit sich bringen.

Das Umformen des Schüsseltopfes kann:
durch Fließdrücken (wie bisher) oder
aufgrund der bereits konisch ausgewalzten Materials im diesen Bereich, durch eine einfache Pressoperation anstelle des aufwändigen Fließdrückverfahrens erfolgen.

Die weiteren Arbeitsgänge für die Fertigstellung einer Radschüssel entsprechen den herkömmlichen Arbeitsgängen (Fig. 6-8).

## Patentansprüche

1. Verfahren zum Herstellen einer Radschüssel in folgende Schritten:
ein rechteckiger Metallstreifen - vorgegebener gleichmäßiger Dicke - wird durch konische Walzen zu einem Teilkreisring kalt gewalzt, wobei die Verringerung der Dicke auf der äußeren Seite des gekrümmten Streifens mindestens 20% beträgt, und der Umfang des Teilkreisringes zwischen 130° und 310° vorzugsweise bei 180° liegt, anschließend wird durch Runden eine konische Bandage erzeugt, mit einem Hauptwinkel retativ zur Symmetrieachse zwischen 20° und 70°, deren Enden miteinander verschweißt werden, worauf dann durch Umformen der Boden (Nabenflansch) der Schüssel ausgebildet wird.

2. Verfahren nach Anspruch 1
**dadurch gekennzeichnet,**
**dass** der gekrümmte Streifen keine Dickenverringerung an seiner Innenseite aufweist.

3. Verfahren nach einem der vorstehenden Ansprüche 1 bis 2,
**dadurch gekennzeichnet,**
**dass** die Verringerung der Dicke des Streifens an der Innenseite weniger als 20 % beträgt.

4. Verfahren nach einem der vorstehenden Ansprüche 1-2,
**dadurch gekennzeichnet,**
**dass** an der Innenseite des Streifens eine Verdickung durch Aufstauchen erzeugt wird, die bis zu 30% beträgt.

5. Verfahren nach einem der vorstehenden Ansprüche
**dadurch gekennzeichnet,**
**dass** die letzten Umformungen durch Fließpressen oder Pressen erfolgen.

6. Verfahren nach einem der vorstehenden Ansprüche 1 bis 4
**dadurch gekennzeichnet,**
**dass** das Kaltwalzen mittels zweier oder mehrerer konischer Walzen erfolgt.

## Claims

1. A method of producing a wheel disc in the following steps: a rectangular metallic strip - of pre-set uniform thickness - is rolled cold by conical rollers to form a partial circular ring, wherein the reduction of the thickness on the outer side of the curved strip amounts to at least 20 %, and the periphery of the partial circular ring is between 130° and 310°, preferably 180°, after that a conical binding with a main angle of between 20° and 70° relative to the axis of symmetry is produced by rounding, and the ends of the binding are welded together, after which the base (hub flange) of the wheel disc is then formed by shaping.

2. A method according to Claim 1, **characterized in that** the curved strip has no reduction in thickness on its inside.

3. A method according to one of the preceding Claims 1 to [*sic*] 2, **characterized in that** the reduction in thickness of the strip on the inside amounts to less than 20 %.

4. A method according to any one of the preceding Claims 1 to 2, **characterized in that** a thickened portion, which amounts to up to 30 %, is formed on the inside of the strip by a crumpling deformation.

5. A method according to any one of the preceding Claims, **characterized in that** the final shaping is carried out by extrusion or pressing.

6. A method according to any one of the preceding Claims 1 to 4, **characterized in that** the cold rolling is carried out by means of two or more conical rollers.

## Revendications

1. Procédé destiné à la fabrication d'un centre de roue selon les phases suivantes : une bande de métal rectangulaire - d'épaisseur régulière prédéterminée - est laminée à froid par des rouleaux coniques pour former une couronne partielle, la réduction de l'épaisseur sur le côté extérieur de la bande cintrée étant égale à au moins 20 % et le pourtour de la couronne partielle étant compris entre 130° et 310°, de préférence égal à 180° ; on produit ensuite par cintrage un bandage conique avec un angle principal par rapport à l'axe de symétrie compris entre 20° et 70°, dont les extrémités sont soudées entre elles, le fond (flasque de moyeu) du centre de roue étant alors réalisé par déformation.

2. Procédé selon la revendication 1,
**caractérisé en ce que** la bande cintrée ne présente pas de réduction d'épaisseur sur son côté intérieur.

3. Procédé selon l'une des revendications précédentes 1 à 2,
**caractérisé en ce que** la réduction de l'épaisseur de la bande sur le côté intérieur est inférieure à 20 %.

4. Procédé selon l'une des revendications précédentes 1 à 2,
**caractérisé en ce qu'**il est produit sur le côté intérieur de la bande un épaississement par refoulement qui peut aller jusqu'à 30 %.

5. Procédé selon l'une des revendications précédentes,
**caractérisé en ce que** les dernières déformations ont lieu par fluage ou emboutissage.

6. Procédé selon l'une des revendications précédentes 1 à 4,
**caractérisé en ce que** le laminage à froid a lieu au moyen de rouleaux coniques doubles ou multiples.
